# EUROPÄISCHE PATENTSCHRIFT

(11) **EP 1 730 813 B1**
(45) Veröffentlichungstag und Bekanntmachung des Hinweises auf die Patenterteilung: **09.05.2007**
(21) Anmeldenummer: 04789548.7
(22) Anmeldetag: 21.10.2004
(51) Int. Cl.: H01R 4/02, H01R 4/62, H01R 43/02

(54) **VERFAHREN ZUR VERBINDUNG EINES ANSCHLUSSELEMENTS MIT EINEM AUS ALUMINIUM BESTEHENDEN ELEKTRISCHEN LEITER SOWIE NACH DIESEM VERFAHREN HERGESTELLTER ELEKTRISCHER LEITER**
METHOD FOR JOINING A CONNECTING ELEMENT TO AN ELECTRIC CONDUCTOR MADE OF ALUMINIUM AND ELECTRIC CONDUCTOR PRODUCED ACCORDING TO SAID METHOD
PROCEDE POUR RELIER UN ELEMENT DE RACCORDEMENT A UN CONDUCTEUR ELECTRIQUE EN ALUMINIUM ET CONDUCTEUR ELECTRIQUE FABRIQUE SELON CE PROCEDE

(30) Priorität: 23.03.2004 AT 5072004
(43) Veröffentlichungstag der Anmeldung: 13.12.2006
(73) Patentinhaber: Gebauer & Griller Kabelwerke Gesellschaft m.b.H., A-2170 Poysdorf (AT)
(72) Erfinder: FRÖSCHL, Karl, Franz, A-2171 Herrnbaumgarten (AT)
(74) Vertreter: Atzwanger, Richard
(86) Internationale Anmeldenummer: PCT/AT2004/000358
(87) Internationale Veröffentlichungsnummer: WO 2005/091439

(56) Entgegenhaltungen:
- WO-A1-20/04047227
- DE-A1- 19 727 314
- US-A- 2 806 215
- US-A- 3 912 358
- US-A1- 2002 162 683

## Beschreibung

Die gegenständliche Erfindung betrifft ein Verfahren zur Verbindung eines aus Kupfer oder aus einer Kupferlegierung bestehenden Anschlusselementes für ein Kabel, insbesondere eines Kabelschuhs, mit einem elektrischen Kabel, welches einen aus Aluminium bestehenden Leiter aufweist. Die Erfindung betrifft weiters einen nach diesem Verfahren hergestellten, mit einem Anschlusselement ausgebildeten elektrischen Leiter.

Es ist bekannt, elektrische Leiter, insbesondere solche, welche in Kraftfahrzeugen verwendet werden, aus Aluminium herzustellen. Die Vorteile von aus Aluminium hergestellten elektrischen Leitern bestehen darin, dass Aluminium gegenüber anderen Metallen, insbesondere Kupfer, aus welchen gleichfalls elektrische Leiter hergestellt werden, wesentlich billiger ist, dass es ein geringes Gewicht aufweist, dass es leicht verarbeitbar ist und dass es sehr korrosionsbeständig ist. Der Grund dafür allerdings, dass ungeachtet seiner besonderen Vorteile Aluminium für die Herstellung von elektrischen Leitern nicht allgemein verwendet wird, liegt darin, dass es gegenüber anderen Metallen eine wesentlich geringere Festigkeit aufweist, weswegen die Anschlusselemente, insbesondere Kabelschuhe, aus anderen Metallen, insbesondere aus Kupferlegierungen, wie Messing, hergestellt werden müssen. Dabei besteht jedoch das Erfordernis, die insbesondere aus Kupferlegierungen hergestellten Anschlusselemente mit den Leitern aus Aluminium dauerhaft zu verbinden.

Um aus Aluminium hergestellte Leiter mit Anschlusselementen, insbesondere mit Kabelschuhen, zu verbinden, ist es bekannt, diese mittels eines elektrisch leitenden Kunststoffmaterials zu verkleben, diese miteinander zu verlöten oder zu verschweißen oder diese durch Verformung bzw. Verpressung miteinander formschlüssig zu verbinden. Dabei besteht jedoch weiters das Erfordernis zu gewährleisten, dass der aus Aluminium hergestellte Leiter mit dem aus Kupfer oder einer Kupferlegierung od.dgl. bestehenden Anschlusselement nicht in direktem Kontakt steht, da andernfalls dann, soferne an dieser Verbindung eine als Elektrolyt wirkende Flüssigkeit zur Wirkung kommt, ein elektrochemischer Prozess auftritt, durch welchen der aus Aluminium bestehende Leiter zersetzt wird, wodurch die elektrische und mechanische Verbindung zerstört wird.

Ein Verfahren bekannter Art ist in Dokument US 2002/0162683A offenbart

Der gegenständlichen Erfindung liegt somit die Aufgabe zugrunde, ein Verfahren zu schaffen, durch welches unter Verwendung der vorstehend erläuterten Schwierigkeiten ein aus Aluminium bestehender Leiter mit einem aus Kupfer oder einer Kupferlegierung bestehenden Anschlusselement in dauerhafter Weise verbunden wird. Dies wird erfindungsgemäß dadurch erzielt, dass das Anschlusselement, welches an seinen dem Leiter aus Aluminium zugewandten Flächen mit einer Beschichtung aus Nickel versehen ist, mit dem Leiter aus Aluminium mittels einer Lage aus Zink verschweißt wird.

Vorzugsweise wird das zwischen dem Anschlusselement und dem Leiter aus Aluminium befindliche Zink mit dem Leiter aus Aluminium, insbesondere mittels eines Plasmaschweißverfahrens, verschmolzen. Nach einer weiters bevorzugten Ausführungsform weist das Anschlusselement eine Hülse auf, welche auf den Leiter aus Aluminium aufgesetzt wird und wird das Zink auf die innerhalb der Hülse befindliche Stirnfläche des Leiters aus Aluminium aufgebracht und mit dem Leiter aus Aluminium sowie mit dem Anschlusselement verschmolzen. Weiters können die Hülse und der Leiter aus Aluminium miteinander auch durch mechanische Verformung der Hülse verbunden werden.

Ein erfindungsgemäßer elektrischer Leiter aus Aluminium, welcher mit mindestens einem aus Kupfer oder einer Kupferlegierung bestehenden Anschlusselement ausgebildet ist, ist dadurch gekennzeichnet, dass das Anschlusselement an den dem Leiter aus Aluminium zugewandten Flächen mit einer Beschichtung aus Nickel ausgebildet ist und dass sich weiters zwischen der Beschichtung aus Nickel und dem Leiter aus Aluminium eine Lage von Zink befindet, wobei die Lage aus Zink vorzugsweise auf der innerhalb der Hülse befindlichen Stirnfläche des Leiters aus Aluminium vorgesehen ist.

Das erfindungsgemäße Verfahren ist nachstehend anhand eines in der Zeichnung dargestellten Ausführungsbeispieles näher erläutert.
- Fig.1: zeigt ein mit einem Anschlusselement ausgebildetes elektrisches Kabel, in axialem Schnitt.

In Fig.1 ist ein elektrisches Kabel 1 dargestellt, welches aus einem elektrischen Leiter 11 besteht, welcher vorzugsweise durch eine Vielzahl von Drähten aus Aluminium gebildet ist und welcher von einer Isolierung 12 umschlossen ist.

Am abisolierten Ende des Kabels 1 ist auf den elektrischen Leiter 11 ein Anschlusselement 2 aufgebracht, welches durch eine Hülse 21 und durch eine Anschlussfahne 22 gebildet ist. Das Anschlusselement 2 ist jedenfalls an den dem elektrischen Leiter 11 zugewandten Flächen mit einer aus Nickel bestehenden Beschichtung 3, versehen.

Innerhalb der Hülse 21 ist auf die Stirnfläche des elektrischen Leiters 11 eine Lage 4 aus Zink aufgebracht, welche mit dem Leiter 11 mittels eines Plasmaschweißverfahrens durch einen Aufschmelzvorgang verbunden ist. Die elektrische Verbindung des Anschlusselementes 2 aus Kupfer mit dem Leiter 11 aus Aluminium erfolgt somit über die Beschichtung 3 aus Nickel und die Lage 4 aus Zink. Zudem kann die Hülse 21 mit dem Leiter 11 durch mechanische Verformung der Hülse 21 verbunden sein.

Kupfer weist einen Schmelzpunkt von 1.085°C auf, Nickel weist einen Schmelzpunkt von 1.453°C auf, Zink weist einen Schmelzpunkt von 419°C auf und Aluminium weist einen Schmelzpunkt von 660°C auf.

Bei dieser Ausbildung der Verbindung des Anschlusselementes 2 mit dem Kabel 1 ist es maßgeblich, dass der aus Aluminium bestehende Leiter 11 des Kabels 1 mit dem aus Kupfer oder einer Kupferlegierung bestehenden Anschlusselement 2 nicht unmittelbar verbunden ist, sondern dass sich zwischen diesen beiden Bauteilen zwei Lagen 3 und 4 befinden, welche aus solchen Metallen bestehen, welche in der elektrochemischen Spannungsreihe zwischen Aluminium und Kupfer liegen, wodurch die Gefahr einer Zersetzung des aus Aluminium bestehenden Leiters 11 sehr stark verringert wird.

Maßgeblich für diesen Effekt ist es, dass Aluminium ein Normpotential von -1.676 Volt und Kupfer ein Normpotential von zumindest 0.337 Volt, jeweils gemessen gegen eine Wasserstoff-Normalelektrode, aufweisen. Die zwischen diesen beiden Metallen bestehende Potentialfrequenz verursacht bei Vorhandensein eines Elektrolyten eine Zersetzung des Aluminiums. Sofern sich jedoch zwischen diesen beiden Metallen mindestens ein solches Metall befindet, dessen Normpotential zwischen demjenigen von Aluminium und Kupfer liegt, tritt eine Verminderung der jeweils zwischen den Metallen auftretenden Potentialdifferenzen auf, wodurch die Gefahr einer elektrochemischen Zersetzung stark herabgesetzt wird.

Neben dieser Kombination von Metall, durch welche ein elektrolytisches Zersetzen der Verbindung zwischen dem Leiter 11 aus Aluminium und dem Anschlusselement 2 weitgehend vermieden wird, ist auch das Verfahren zur Herstellung dieser Verbindung wesentlich, welches darin besteht, dass die zwischen der aus Nickel bestehenden Beschichtung 3 des Anschlusselementes 2 und dem Leiter 11 aus Aluminium befindliche Lage 4 aus Zink, insbesondere mittels eines Plasmaschweißverfahrens, mit einer großen Energiemenge beaufschlagt wird, durch welche das Zink und die anliegenden Drähte aus Aluminium geschmolzen werden und miteinander eine Legierung bilden. Hierdurch wird das mit der Beschichtung 3 aus Nickel versehene Anschlusselement 2 mit dem Leiter 11 aus Aluminium in optimaler Weise verbunden. Da die Beschichtung 3 aus Nickel einen gegenüber der Lage 4 aus Zink sehr hohen Schmelzpunkt aufweist, werden die Kontaktflächen der Beschichtung 3 aus Nickel nicht geschädigt bzw. bleibt die Oberflächengüte der Beschichtung 3 aus Nickel am Anschlusselement 2 erhalten.

Durch die erläuterte Kombination aus Metallen und das erläuterte Verfahren durch Verschweißung zur Verbindung des Anschlusselementes 2 aus Kupfer bzw. aus einer Kupferlegierung mit dem Leiter 11 aus Aluminium wird eine so hohe Korrosionsbeständigkeit dieser Verbindung gewährleistet, dass auf Maßnahmen zu deren Abdichtung, z.B. durch Aufbringung von Fetten, verzichtet werden kann.

## Patentansprüche

1. Verfahren zur Verbindung eines aus Kupfer oder aus einer Kupferlegierung bestehenden Anschlusselementes (2) für ein Kabel (1), insbesondere eines Kabelschuhs, mit einem elektrischen Kabel (1), welches einen aus Aluminium bestehenden Leiter (11) aufweist, wobei das Anschlusselement (2) an seinen dem Leiter (11) aus Aluminium zugewandten Flächen mit einer Beschichtung (3) aus Nickel versehen ist, **dadurch gekennzeichnet, dass** das Anschlusselement (2) mit dem Leiter (11) aus Aluminium mittels einer Lage aus Zink (4) verschweißt wird.

2. Verfahren nach Patentanspruch 1, **dadurch gekennzeichnet, dass** das zwischen dem Anschlusselement (2) und dem Leiter (11) aus Aluminium befindliche Zink (4) mit dem Leiter (11) aus Aluminium, insbesondere mittels eines Plasmaschweißverfahrens, verschmolzen wird.

3. Verfahren nach einem der Patentansprüche 1 und 2, **dadurch gekennzeichnet, dass** das Anschlusselement (2) eine Hülse (21) aufweist, welche auf den Leiter (11) aus Aluminium aufgesetzt wird und dass das Zink (4) auf die innerhalb der Hülse (21) befindliche Stirnfläche des Leiters (11) aus Aluminium aufgebracht und mit dem Leiter (11) aus Aluminium sowie mit dem Anschlusselement (2) verschmolzen wird.

4. Verfahren nach Patentanspruch 3, **dadurch gekennzeichnet, dass** die Hülse (21) und der Leiter (11) aus Aluminium miteinander auch durch mechanische Verformung der Hülse (21) verbunden werden.

5. Elektrischer Leiter aus Aluminium, welcher mit mindestens einem aus Kupfer oder einer Kupferlegierung bestehenden Anschlusselement (2) ausgebildet ist und welcher nach einem Verfahren gemäß den Ansprüchen 1 bis 4 hergestellt ist, **dadurch gekennzeichnet, dass** das Anschlusselement (2) an den dem Leiter (11) aus Aluminium zugewandten Flächen mit einer Beschichtung (3) aus Nickel ausgebildet ist und dass sich weiters zwischen der Beschichtung (3) aus Nickel und dem Leiter (11) aus Aluminium eine Lage (4) von Zink befindet.

6. Elektrischer Leiter nach Patentanspruch 5, **dadurch gekennzeichnet, dass** das Anschlusselement (2) mit einer Hülse (21) ausgebildet ist, welche den Leiter (11) aus Aluminium umschließt, **dadurch gekennzeichnet, dass** sich auf der innerhalb der Hülse (21) befindlichen Stirnfläche des Leiters (11) aus Aluminium eine Lage (4) aus Zink befindet.

## Claims

1. A method of connecting a terminal element (2) for a cable (1), in particular a cable lug, consisting of copper or a copper alloy, to an electrical cable (1) comprising a conductor (11) consisting of aluminium, the terminal element (2) being provided with a nickel coating (3) on its surfaces facing the aluminium conductor (11), **characterised in that** the terminal element (2) is welded together with the aluminium conductor (11) by means of a layer (4) of zinc.

2. A method according to claim 1, **characterised in that** the zinc (4) located between the terminal element (2) and the aluminium conductor (11) is fused with the aluminium conductor (11), in particular by means of a plasma arc welding method.

3. A method according to one of claims 1 and 2, **characterised in that** the terminal element (2) comprises a sleeve (21), which is positioned on the aluminium conductor (11), and **in that** the zinc (4) is applied to the end face of the aluminium conductor (11) located inside the sleeve (21) and is fused together with the aluminium conductor (11) and with the terminal element (2).

4. A method according to claim 3, **characterised in that** the sleeve (21) and the aluminium conductor (11) may also be connected together by mechanical deformation of the sleeve (21).

5. An electrical conductor of aluminium, which is provided with at least one terminal element (1) consisting of copper or a copper alloy and which is produced by the method according to claims 1 to 4, **characterised in that** the terminal element (2) is provided with a coating (3) of nickel on the surfaces facing the aluminium conductor (11) and **in that** in addition a layer (4) of zinc is located between the nickel coating (3) and the aluminium conductor (11).

6. An electrical conductor according to claim 5, **characterised in that** the terminal element (2) is provided with a sleeve (21), which surrounds the aluminium conductor (11), **characterised in that** a layer (4) of zinc is located on the end face of the aluminium conductor (11) located inside the sleeve (21).

## Revendications

1. Procédé pour relier un élément de raccordement (2) en cuivre ou en alliage de cuivre pour un câble (1), en particulier une cosse de câble, à un câble électrique (1) qui comporte un conducteur (11) en aluminium, l'élément de raccordement (2) étant pourvu d'un revêtement (3) de nickel sur ses surfaces tournées vers le conducteur (11) en aluminium, **caractérisé en ce que** l'élément de raccordement (2) est soudé au conducteur (11) en aluminium à l'aide d'une couche de zinc (4).

2. Procédé selon la revendication 1, **caractérisé en ce que** le zinc (4) qui se trouve entre l'élément de raccordement (2) et le conducteur (11) en aluminium est relié par fusion au conducteur (11) en aluminium, en particulier à l'aide d'un procédé de soudage au plasma.

3. Procédé selon l'une des revendications 1 et 2, **caractérisé en ce que** l'élément de raccordement (2) comporte une douille (21) qui est placée sur le conducteur (11) en aluminium et **en ce que** le zinc (4) est posé sur la surface frontale du conducteur (11) en aluminium située à l'intérieur de la douille (21) et est relié par fusion au conducteur (11) en aluminium et à l'élément de raccordement (2).

4. Procédé selon la revendication 3, **caractérisé en ce que** la douille (21) et le conducteur (11) en aluminium sont aussi reliés par déformation mécanique de la douille (21).

5. Conducteur électrique en aluminium qui est pourvu d'au moins un élément de raccordement (2) en cuivre ou en alliage de cuivre et qui est fabriqué selon un procédé selon les revendications 1 à 4, **caractérisé en ce que** l'élément de raccordement (2) est pourvu, sur ses surfaces tournées vers le conducteur (11) en aluminium, d'un revêtement (3) en nickel et **en ce qu'**une couche (4) de zinc se trouve également entre le revêtement (3) en nickel et le conducteur (11) en aluminium.

6. Conducteur électrique selon la revendication 5, **caractérisé en ce que** l'élément de raccordement (2) est pourvu d'une douille (21) qui entoure le conducteur (11) en aluminium et **en ce qu'**une couche de zinc (4) se trouve sur la surface frontale du conducteur (11) en aluminium située à l'intérieur de la douille (21).
